# EUROPÄISCHE PATENTSCHRIFT

(11) **EP 0 222 311 B1**
(45) Veröffentlichungstag und Bekanntmachung des Hinweises auf die Patenterteilung: **16.01.1991**
(21) Anmeldenummer: 86115325.2
(22) Anmeldetag: 05.11.1986
(51) Int. Cl.: C10M 129/40, C10M 173/00, C23F 11/12, C23F 11/14

(54) **Verwendung von Alkoxyhydroxyfettsäuren als Korrosionsinhibitoren in Ölen und Ölhaltigen Emulsionen**
Use of alkoxy-hydroxy-substituted fatty acids as corrosion inhibitors in oils and emulsions containing oil
Utilisation d'acides gras alcoyloxy hydroxy substitués comme inhibiteurs de corrosion dans des huiles et des émulsions contenant de l'huile

(30) Priorität: 13.11.1985 DE 3540246
(43) Veröffentlichungstag der Anmeldung: 20.05.1987
(73) Patentinhaber: Henkel Kommanditgesellschaft auf Aktien, 40191 Düsseldorf (DE)
(72) Erfinder: Borggrefe, Gerhard, Dr., D-4000 Düsseldorf (DE); Meffert, Alfred, Dr., D-4019 Monheim (DE); Gruber, Bert, Dr., D-4000 Düsseldorf 13 (DE); Schmid, Karl-Heinz, Dr., D-4020 Mettmann (DE)

(56) Entgegenhaltungen:
- EP-A- 0 002 780
- EP-A- 0 127 810
- DE-B- 1 149 843

## Beschreibung

In technischen Prozessen der mechanischen Bearbeitung und Reinigung von Metalloberflächen wie auch in technischen kühlprozessen kommen mitunter bei hohen Temperaturen Öle und ölhaltige Emulsionen mit Metalloberflächen in Kontakt, wobei die flüssigen Medien mehr oder weniger große Wassermengen enthalten. Diese resultieren zum Teil aus dem jeweils ablaufenden Prozeß, wie dies beispielsweise bei Dampfturbinen der Fall ist, können jedoch auch erwünschter Bestandteil der jeweiligen flüssigen Medien sein. In allen derartigen Fällen wirft der Schutz der mit den flüssigen Medien in Kontakt kommenden Metalloberflächen gegen Korrosion ein erhebliches Problem auf. Insbesondere Eisen oder eisenhaltige Legierungen werden durch Wasser bzw. Feuchtigkeit in den Prozeßflüssigkeiten korrodiert. Die Folge sind im laufenden Prozeß eine Reduzierung der Lebensdauer der jeweiligen Anlage bzw. bei Weiterverarbeitung der Metalloberflächen das Erfordernis einer aufwendigen Reinigung der Metalloberflächen zur Vorbereitung für nachfolgende Prozeßschritte, beispielsweise durch Phosphatierung, galvanische Beschichtung, Lackierung usw.

Zur Inhibierung der Korrosion wird in solchen Fällen den Prozeß-, Reinigungs- oder Kühlflüssigkeiten ein Korrosionsinhibitor zugesetzt, der die Korrosion inhibieren, wenn nicht sogar vollständig unterdrücken soll.

In der DE-B-11 49 843 sowie der EP-B-0 002 780 werden Aminsalze von Amidsäuren, die man durch Umsetzung von Bernstein- oder Maleinsäureanhydrid mit primären Alkylaminen erhält, sowie Alkanolaminsalze von Maleinamidsäuren als Korrosionsinhibitoren für Brennstoff-und Schmieröle bzw. auch Wasser enthaltende Systeme genannt. Derartige Verbindungen weisen jedoch den Nachteil auf, daß sie ausgesprochen stark zur Schaumbildung neigen oder - bei geringer Neigung zur Schaumbildung - einen großen Teil ihrer korrosionsinhibierenden Wirkung einbüßen.

In der DE-B-12 98 672 werden zudem Alkali- bzw. Aminsalze von Sulfonaminocarbonsäuren offenbart, die ebenfalls eine gute Korrosionsschutzwirkung in bekannten Metallbearbeitungsflüssigkeiten oder Wasser enthaltenden Ölemulsionen zeigen. Nachteilig an diesen Verbindungen ist jedoch, daß sie als relativ toxisch anzusehen sind und ihre Verwendung daher starken Beschränkungen unterworfen ist.

Aus der DE-A-29 43 963 sind zudem Alkanolaminsalze bestimmter Alkenylbernsteinsäuren bekannt, die in wässrigen Systemen ohne Schaumbildung einen guten Korrosionsschutz auf Metalloberflächen aus Eisen oder eisenhaltigen Legierungen zeigen. Aus der EP-A-0 127 132 sind außerdem Alkenylbernsteinsäurehalbamide als Korrosionsschutzmittel bekannt, die ebenfalls in wässrigen Prozeßflüssigkeiten zum Bohren, Schneiden bzw. Walzen von Metallen eingesetzt werden. Gerade in wässrigen Medien wird jedoch mitunter eine Hydrolyse der genannten Bernsteinsäurederivate beobachtet, die die korrosionsinhibierende Wirkung derartiger Verbindungen drastisch herabsetzt. Außerdem stehen die zur Herstellung derartiger Verbindungen notwendigen Ausgangsstoffe erst nach zum Teil aufwendigen Synthesen zur Verfügung, so daß es erforderlich schien, neue korrosionsschützende Wirkstoffe zu finden, die nicht nur universell anwendbar sind, sondern auch die hiergeschilderten Nachteile, wie Neigung zur Schaumbildung, Hydrolyseinstabilität, Toxizität, Unverträglichkeit mit hartem Prozeßwasser usw. nicht aufweisen.

Es wurde nun überraschend gefunden, daß Ringöffnungsprodukte von Epoxyfettsäuren mit unverzweigten oder verzweigten Alkoholen sowie deren Salze als Korrosionshibitoren in Mineralölen und mineralölhaltigen Emusionen vorzüglich geeignet sind. Die Erfindung betrifft die Verwendung von Alkoxyhydroxyfettsäuren und deren Salzen der allgemeinen Formel (I) in der R¹ für unverzweigte Alkylreste oder Alkenylreste mit 6 bis 8 C-Atomen, R² für unverzweigte oder verzweigte Alkylreste mit 1 bis 18 C-Atomen oder für unverzweigte oder verzweigte Alkenylreste mit 2 bis 18 C-Atomen, M für Wasserstoff oder organische Ammoniumreste mit einem oder mehreren Alkylresten oder Hydroxyalkylresten am Stickstoffatom und m für ganze Zahlen im Bereich von 3 bis 13 stehen, in Mengen von 0,01 bis 10 Gew.-%, bezogen auf Ölbasis, als Korrosionsinhibitoren in Ölen und ölhatigen Emulsionen.

Die Verbindungen der allgemeinen Formel (1), die erfindungsgemäß zur Korrosionsinhibierung verwendet werden, sind als solche bekannt. Das Verfahren zu ihrer Herstellung ist im einschlägigen Schrifttum, beispielsweise in der DE-A-33 18 596 (EP-A-0 127 810), beschrieben. Alkoxyhydroxyfettsäuren und deren Salze der allgemeinen Formel (I) entstehen danach beispielsweise dadurch, daß Fettßsäuren oder deren Ester der allgemeinen Formel (11) in der R¹ und m die oben angegebenen Bedeutungen haben und M für Wasserstoff oder eine Alkylgruppe, bevorzugt von in natürlichen Fetten oder Ölen verestert vorkommenden Alkoholen stehen kann, nach an sich bekannten Verfahren expodiert werden. Eine derartige Epoxidationsreaktion kann beispielsweise durch Umsetzung der Fettsäuren oder deren Estern der allgemeinen Formel (II) mit organischen Peroxosäuren unter geeigneten Bedingungen erfolgen. Die auf diesem Wege erhaltenen Epoxide, die den Oxiranring an der Position im Molekül tragen, an der in den Edukten die olefinische Doppelbindung zu finden war, werden dann nach ebenfalls an sich bekannten Verfahren durch sauerkatalysierte Ringöffnung mit Alkoholen der allgemeinen Formel in der R² die oben angegebenen Bedeutungen haben kann, in die entsprechenden Alkoxyhydroxyfettsäurederivate überführt, in denen die Alkoxygruppe R²0 und die Hydroxygruppe je an den beiden im Edukt durch die olefinische Doppelbindung verbundenen Kohlenstoffatomen angebunden sind. Je nach Einsatzmenge an Alkohol kann dabei auch die endständige Estergruppierung der Epoxide umgeestert werden.

Die aus dieser Reaktionsfolge resultierenden Ester werden dann nach ebenfalls an sich bekannten Methoden alkalische verseift, wobei die Salze der allgemeinen Formel (I) entstehen, in denen M für organische Ammoniumreste mit einem oder mehreren Alkyl- oder Hydroxyalkylresten am Stickstoffatom steht. Gegebenenfalls können die entsprechenden Salze durch Einstellen eines sauren pH-Wertes im Reaktionsmedium in die entsprechenden Säuren (I) überführt werden, in denen M für Wasserstoff steht.

Für derartige Reaktionsfolgen werden bevorzugt natürlich vorkommende Fette und Öle der allgemeinen Formel (11) eingesetzt, die aus nativen Quellen in großen mengen preisgünstig zugängliche sind. Bevorzugt werden dabei Sojabohnenöl, das einen hohen Gehalt an Ölsäure und Linolsäure aufweist, Sonenblumenöl, Sesamöl, Maisöl, Baumwollsamenöl, Palmöl oder Kokosnußöl. Derartige natürliche Fette und Öle enthalten hohe Anteile an Estern ungesättigter Fettsäuren der allgemeinen Formel (I), in denen R' für unverzweigte Alylreste oder Alkenylreste, beispielsweise mit 8 C-Atomen, steht. Mitunter sind in derartigen Ölen nativer Herkunft auch Gemische von Estern unterschiedlicher Kettenlänge anzutreffen, beispiellsweise findet man in Sojaöl Mischungen von Fettsäureestern der allgemeinen Formel (11), in denen R' für Alkyl- und Alkenylreste mit 8 C-Atomen steht, wobei die gesättigten und ungesättigten Anteile zueinander im Gewichtsverhältnis von 1:2 stehen. Derartige Verbindungen sind als im Sinne der vorliegenden Erfindung bevorzugt verwendbar anzusehen.

Die für die Alkoholyse des Oxiranrings verwendeten Alkohole der allgemeinen Formel (111) enthalten unverzweigte oder verzweigte Alylreste mit 1 bis 18 C-Atomen oder unverzweigte oder verzweigte Alkenylreste mit 2 bis 18 C-Atomen. Als bevorzugt sind dabei unverzweigte Alkylreste oder Alkenylreste mit 8 bis 18 C-Atomen anzusehen, die ebenfalls aus nativen Quellen in großen Mengen preiswert zur Verfügung gestellt werden können. Dabei greift man insbesondere auf Alkoholgemische natürlicher Herkunft zurück, die unverzweigte Alkylreste mit 16 C-Atomen und Alkenylreste mit 18 C-Atomen aufweisen. Als solche sind beispielsweise Gemische aus Cetylalkohol und Oleylalkohol anzusehen; Umsetzungsprodukte dieser Alkoholgemische mit expoxidierten Fettsäuren nativer Herkunft führen zu Alkoxyhydroxyfettsäuren, die als besonders bevorzugt im Sinne der vorliegenden Erfindung verwendet werden können.

Erfindungsgemäß sind als Korrosionsinhibitoren nicht nur die freien Alkoxyhydroxyfettsäuren (I) verwendbar, in denen M für Wasserstoff steht, sondern auch deren öllösliche Salze (I), in denen M für organische Ammoniumreste mit einem oder mehreren Alkylresten oder Hydroxyalkylresten am Stickstoffatom steht. Als bevorzugte Kationen derartiger Salze werden Ammoniumkationen angesehen, die zwei oder drei Alkylreste oder Hydroxyalkylreste am Stickstoffatom tragen. Von diesen besonders bevorzugt verwendet wird das Salz (1), in dem M für einen Diethanolammoniumreste steht.

Die genannten Alkoxyhydroxyfettsäuren und deren Salze der angegebenen allgemeinen Formel (I) werden in Schmierölen, Schmierfetten, Kraftübertragungsölen und Metallbearbeitungsemulsionen auf Mineralölbasis als Korrosionsinhibitoren eingesetzt. Sie werden dabei in weiten Mengenbereichen in Ölen oder ölhaltigen Emulsionen verwendet. Die Mengen können im Bereich von 0,01 bis 10 Gew.-%, bezogen auf die Ölbasis, schwanken und liegen vorzugsweise bei 0,05 bis 0,5%. Öle und ölhatige Emulsionen, die Alkoxyhydroxyfettsäuren oder deren Salze der allgemeinen Formel (I) in diesen Mengen enthalten, zeigen einen den bisher bekannten Verbindungen zumindest gleichwertigen Korrosionsschutz auf Eisen und eisenhaltigen Metalloberflächen. Die genannten Alkoxyhydroxyfettsäuren oder deren Salze sind den bisher bekannten Verbindungen dadurch überlegen, daß sie aus natürlichen Rohstoffen in großen Mengen preiswert zugänglich gemacht werden können.

Die Erfindung wird durch die nachstehenden Beispiele näher erläutert.

Zur erfindungsgemäßen Verwendung wurden nach dem oben beschreibenen Weg die Verbindungen der nachfolgenden Tabelle 1 hergestellt, deren Löslichkeit in Ölen unterschiedlichen Charakters ebenfalls in Tabelle 1 angegeben wird.

### Beispiel 1

Entfettete und geschmirgelte Stahlstäbe (Material: CK15 nach DIN 17 210) wurden 24 h in gerührten Mischungen aus Mineralöl und destilliertem Wasser im Verhältnis 10:1 (Verfarhen A) bzw. Mineralöl und künstlichem Meerwasser (Verhältnis 10:1) (Verfahren B) nach DIN 51585 bei 60°C gelagert. Nach Ablauf der vorgeschreibenen Prüfdauer wurden die Prüfkörper auf Korrosionserscheinungen beurteilt. Die Bewertung folgte folgender Bewewrtungksskala:
0: keine Korrosion,
1: Spuren von Korrosion,
2: leichte Korrosion (korrodierte Fläche 5%),
3: Mäßige Korrosion (korrodierte Fläche im Bereicht von 5 bis 20%), und
4: starke Korrosion (korrodierte Fläche 20%).
Die Ergebnisse sind den nachfolgenden Tabellen 2 und 3 zu entnehmen.

### Vergleichsbeispiele 1 und 2

Zum Vergleich wurden unter den Beispiel 1 angegebenen Bedingungen identische Prüfkörper in Lösungen ohne Inhibitor (Vgl. 1) bzw. in den entsprechenden Mischungen gelagert, die einen handelsüblichen Alkenylbernsteinsäurehalbester enthielten, dessen Konzentration der Konzentration der erfindungsgemäß verwendeten Alkoxyhydroxyfettsäuren entsprach (Vgl. 2). Die Ergebnisse sind ebenfalls den nachfolgenden Tabellen 2 und 3 zu entnehmen.

### Beispiel 2

Grauguß-Filterpapiertest nach DIN 51360/Teil 2.

In diesem Prüfverfahren wurden Graugußspäne auf einem Rundfilter mit einer Ölemulsion in chloridbelastetem bzw. härtebelastetem Wasser benetzt, die unter erfindungsgemäßer Verwendung von Alkoxyhydroxyfettsäuren bzw. deren Salzen der allgemeinen Formel (I) hergestellt waren. Nach einer Einwirkungsdauer von 2 h bei Raumtemperatur wurden die Korrosionabzeichnungen auf dem Filterpapier nach dem in der Norm angegebenen Verfahren visuell beurteilt.

Die Emulsionen wurden aus den entsprechenden Konzentraten nach üblichen Methoden unter Einsatz von Wasser mit einer Gesamthärte von 3,58 mmol CaCl₂·6H₂O und MgSO₄·7H₂O hergestellt.

Die verwendeten Rezepturen wurden unter Verwendung folgender Konzentrate hergestellt:

Alle Prozentangaben sind Gewichtsprozente.

Die Emulsionen wurden dadurch hergestellt, daß 8 bis 25 Gew.-% der angegebenen Konzentrate (Rezepturen 1 bzw. 2) in Wasser mit der angegebenen Gesamthärte eingerührt wurden. Dies entspricht DIN 51360/Teil 2.

Die Ergebnisse sind der nachfolgenden Tabelle 4 zu entnehmen.

Der Korrosionograd wurde dabei wie folgt bewertet:
0: keine Korrosion,
1: Spuren von Korrosion, 1₀
2: leichte Korrosion (korrodierte Fläche 1%),
3: mäßige Korrosion (korrodierte Fläche im Bereich von 1 bis 5%), und
4: starke Korrosion (korrodierte Fläche 5%).

### Vergleichsbeispiel 3

In Analogie zu Beispiel 2 wurde eine Emulsion verwendet, die keinen Inhibitor der allgemeinen Formel (I) enthielt. In dieser Vergleichsemulsion betrug das Verhältnis naphthenisches Mineralöl:Emulgator (Addukt von 6,5 EO an Nonylphenol) 4:1.

Die Ergebenisse sind ebenfalls der nachfolgenden Tabelle 4 zu entnehmen (Vgl. 3).

### Beispiel 3

Es wurde ein weiterer Korrosionsschutztest durchgeführt, in dem geschmirgelte Stahlbleche (ST 1405), Maße: 25 x 50 mm in gerührten Mineralölemulsionen bei erhöhter Temperatur gehalten wurden. Es wurden zwei jeweils rotierende Stahlbleche gleicher Zusammensetzung, Große und Oberflächengüte bei 50°C über drei Tage der Einwirkung einer chlorid- und härtebelasteten Mineralölemulsion ausgesetzt und nach Ablauf der Prüfdauer bei beiden Blechen gravimetrisch die Massenverluste bestimmt und gemittelt.

Aus dem Vergleich der Ergebnisse mit den gemittelten Abträgen bei einer Blindprobe aus inhibitorfreier Emulsion wurde danach der Korrosionsschutz S in % gemäß folgender Gleichung errechnet:

In der Gleichung bedeuten:
Gₒ: Gewichtsdifferenz des Prüfblechs vor und nach der Lagerung in inhibitorfreier Emulsion, und
G,: Gewichtsdifferenz des Prüfblechs vor und nach der Lagerung in inhibitorhaltiger Emulsion.

Die Ergebnisse sind der nachfolgenden Tabelle 5 zu entnehmen.

### Vergleichsbeispiel 4

In Analogie zu Beispiel 3 wurden Stahlbleche unter gleichen Reaktionsbedingungen in einer Mineralölemulsion gehalten, die keinen Inhibitor enthielt. In dieser Emulsion betrug das Gewichtsverhältnis Mineralöl:Emulgator 4:1.

Die Ergebnisse sind ebenfalls Tabelle 5 zu entnehmen (Vgl. 4).

### Beispiel 4

In einem weiteren Korrosionstest wurden Stahlbleche (Qualität ST 1405, entfettet und geschmirgelt, Maße: 25 x 50 mm) in Mineralölemulsionen getaucht, die unter Einsatz der erfindungsgemäß verwendeten Substanzen hergestellt worden waren. In den Mineralölemulsionen wurden unterschiedliche Inhibitormengen verwendet. Die Bleche wurden nach einer bestimmten Abtropf- und Trockendauer bei 100% relativer Luftfeuchtigkeit in einer Feuchtigkeitskammer gelagert. Nach Ablauf der Prüfdauer (1 bis 7 Tage) wurden die Stahlbleche auf Korrosionserscheinungen überprüft. Die Bewertung wurde nach der in Beispiel 1 angegebenen Bewertungsskala von 0 bis 4 vorgenommen.

Die Ergebnisse sind der nachfolgenden Tabelle 6 zu entnehmen.

### Vergleichsbeispiel 5

Entsprechend den in Beispiel 4 angegebenen Bedingungen wurden identische Stahlbleche gleicher Größe in Mineralölemulsionen gelagert, die keinen Inhibitor enthielten. Die Vergleichsemulsionen enthielten naphthenisches Mineralöl und Emulgator (Addukt von 6,5 EO an Nonylphenol) im Gewichtsverhältnis 4:1.

Die Ergebenisse der vergleichenden Versuche sind ebenfalls der nachfolgenden Tabelle 6 zu entnehmen (Vgl. 5).

## Patentansprüche

1. Verwendung von Alkoxyhydroxyfettsäuren und deren Salzen der allgemeinen Formel (I) in der R¹ für unverzweigte Alkylreste oder Alkenylreste mit 6 bis 8 C-Atomen, R² für unverzweigte oder verzweigte Alkylreste mit 1 bis 18 C-Atomen oder für unverzweigte oder verzweigte Alkenylreste mit 2 bis 18 C-Atomen, M für Wasserstoff oder organische Ammoniumreste mit einem oder mehreren Alkylresten oder Hydroxyalkylresten am Stickstoffatom und m für ganze Zahlen im Bereich von 3 bis 13 stehen, in Mengen von 0,01 bis 10 Gew.-%, bezogen auf Ölbasis, als Korrosionsinhibitoren in Ölen und ölhaltigen Emulsionen.

2. Verwendung nach Anspruch 1, dadurch gekennzeichnet, daß in den Verbindungen der allgemeinen Formel (I) R' ein Alkylreste oder Alkenylrest mit 8 C-Atomen ist.

3. Verwendung nach Anspruch 1 und 2, dadurch gekennzeichnet, daß in den Verbindungen der allgemeinen Formel (I) R¹ für Alkylreste und Alkenylreste mit 8 C-Atomen in einem Verhältnis von 1:2 steht.

4. Verwendung nach Ansprüchen 1 bis 3, dadurch gekennzeichnet, daß in den Verbindungen der allgemeinen Formel (I) m für eine ganze Zahl im Bereich von 7 bis 11 steht.

5. Verwendung nach Ansprüchen 1 bis 4, dadurch gekennzeichnet, daß in den Verbindungen der allgemeinen Formel (I) R² für unverzweigte Alkylreste oder Alkenylreste mit 8 bis 18 C-Atomen steht.

6. Verwendung nach Ansprüchen 1 bis 5, dadurch gekennzeichnet, daß in Verbindungen der allgemeinen Formel (I) R² für einen unverzweigten Alkylrest mit 16 C-Atomen und einen unverzweigten Alkenylrest mit 18 C-Atomen steht.

7. Verwendung nach Ansprüchen 1 bis 6, dadurch gekennzeichnet, daß in den Verbindungen der allgemeinen Formel (I) M für Wasserstoff steht.

8. Verwendung nach Ansprüchen 1 bis 6, dadurch gekennzeichnet, daß in den Verbindungen der allgemeinen Formel (I) M für eine Gruppe NH₂(C₂H₄0H)₂ steht.

9. Verwendung nach Ansprüchen 1 bis 8, dadurch gekennzeichnet, daß die Mengen der Verbindungen der allgemeinen Formel (I) im Bereich von 0,05 bis 0,5 Gew.-%, bezogen auf Ölbasis, liegen.

10. Verwendung von Alkoxyhydroxyfettsäuren und deren Salzen der allgemeinen Formel (I) als Korrosionsinhibitoren in Schmierölen, Schmierfetten, Kraftübertragungsölen und Metallbearbeitungsemulsionen auf Mineralölbasis.

## Revendications

1. Utilisation d'acides gras alcoxyhydroxylés et de leurs sels, de formule générale (I): dans laquelle R' représente un radical alcoyle non ramifié ou un radical alcényle ayant de 6 à 8 atomes de carbone, R² représente un radical alcoyle non ramifié ou ramifié ayant de 1 à 18 atomes de carbone ou un radical alcényle non ramifié ou ramifié ayant de 2 à 18 atomes de carbone, M représente de l'hydrogène ou un radical ammonium organique avec un ou plusieurs radicaux alcoyle ou hydroxyalcoyle sur l'atome d'azote et m représente des nombres entiers de la zone allant de 3 à 13, en quantité allant de 0,01 à 10% en poids rapportée à la base d'huile, en tant qu'inhibiteurs de corrosion dans des huiles et des émulsions contenant de l'huile.

2. Utilisation selon la revendication 1, caractérisée en ce que, dans les composés de formule générale (1), R' est un radical alcoyle ou alcényle ayant 8 atomes de carbone.

3. Utilisation selon les revendications 1 et 2, caractérisée en ce que dans les composés de formule générale (I), R' représente un radical alcoyle et un radical alcényle ayant 8 atomes de carbone dans un rapport de 1:2.

4. Utilisation selon les revendications 1 à 3, caractérisée en ce que dans les composés de formule générale (I), m représente un nombre entier dans la zone de 7 à 11.

5. Utilisation selon les revendications 1 à 4, caractérisée en ce que dans les composés de formule générale (I), R² représente un radical alcoyle ou allcényle non ramifié ayant de 8 à 18 atomes de carbone.

6. Utilisation selon les revendications 1 à 5, caractérisée en ce que dans les composés de formule générale (I), R² représente un radical alocyle non ramifié ayant 16 atomes de carbone et un radical alcényle non ramifié ayant 18 atomes de carbone.

7. Utilisation selon les revendications 1 à 6, caractérisée en ce que dans les composés de formule générale (I), M représente un hydrogène.

8. Utilisation selon les revendications 1 à 6, caractérisée en ce que dans les composés de formule générale (1), M représente un groupe NH₂(C₂H₄OH)₂.

9. Utilisation selon les revendications 1 à 8, caractérisée en ce que les quantités de composés de formule générale (I) se situent dans la zone de 0,05 à 0,5% en poids, rapportée sur la base de l'huile.

10. Utilisation des acides gras alcoxylhydroxylés et de leurs sel, de formule générale (I) en tant qu'ihibiteurs de corrosion, dans les huiles de lubrication, les graisses de lubrification, les huiles de transmission de force, et les émulsions d'usinage des métaux à base d'huile minérale.

## Claims

1. The use of alkoxyhydroxy fatty acids corresponding to general formula (I) in which R' represents unbranched alkyl or alkenyl radicals containing 6 to 8 C atoms, R² represents unbranched or branched alkyl radicals containing 1 to 18 C atoms or unbranched or branched alkenyl radicals containing 2 to 18 C atoms, M represents hydrogen or organic ammonium residues containing one or more alkyl groups or hydroxyalkyl groups at the nitrogen atom and m is an integer of 3 to 13, or salts thereof in quantities of 0.01 to 10% by weight, based on oil, as corrosion inhibitors in oils and oil-containing emulisons.

2. The use claimed in claim 1, characterized in that, in the compounds of general formula (I), R' is an alkyl radical or alkenyl radical containing 8 C atoms.

3. The use claimed in claims 1 and 2, characterized in that, in the compounds of general formula (I), R¹ represents alkyl radicals and alkenyl radicals containing 8 C atoms in a ratio of 1:2.

4. The use claimed in claims 1 to 3, characterized in that, in the compounds corresponding to general formula (I), m is an integer of 7 to 11.

5. The use claimed in claims 1 to 4, characterized in that, in the compounds corresponding to general formula (I), R² represents unbranched alkyl radical or alkenyl radicals containing 8 to 18 C atoms.

6. The use claimed in claims 1 to 5, characterized in that, in the compounds corresponding to general formula (I), R² represents art unbranched alkyl radical containing 16 C atoms and an unbranched alkenyl radical containing 18 C atoms.

7. The use claimed in claims 1 to 6, characterized in that, in the compounds corresponding to general formula (I), M represents hydrogen.

8. The use claimed in claims 1 to 6, characterized in that, in the compounds corresponding to general formula (I), M represents a group NH₂(C₂H₄0H)₂.

9. The use claimed in claims 1 to 8, characterized in that the compounds of general formula (I) are used in quantities of 0.05 to 0.5% by weight, based on oil.

10. The use of alkoxyhydroxy fatty acids corresponding to formula (I) and salts thereof as corrosion inhibitors in lubricating oils, lubricating greases, power transmission oils and metal-working emulsions based on mineral oils.
